# FASCICULE DE BREVET EUROPEEN

(11) **EP 3 022 346 B1**
(45) Date de publication et mention de la délivrance du brevet: **01.01.2025**
(21) Numéro de dépôt: 14747089.2
(22) Date de dépôt: 10.07.2014
(51) Int. Cl.: D04B 21/06

(54) **MATERIAU COMPOSITE COMPRENANT UN PANNEAU TEXTILE TRICOTE A MAILLES JETEES AYANT DES PREMIERE ET SECONDE FACES OPPOSEES, LADITE PREMIERE FACE ETANT REVETUE D'UNE COUCHE DANS AU MOINS UN MATERIAU POLYMERE, ET PROCÉDÉ POUR SON OBTENTION**
VERBUNDSTOFF BEINHALTEND EIN KETTENGEWIRKTES BAND MIT ERSTEN UND ZWEITEN GEGENÜBERLIEGENDEN WARENSEITEN UND MIT EINER ERSTEN POLYMERISCH BESCHICHTETEN WARENSEITE, SOWIE SEIN HERSTELLUNGSVERFAHREN
COMPOSITE MATERIAL COMPRISING A WARP KNIT TEXTILE PANEL WITH FIRST AND SECOND OPPOSED FACES, THE FIRST FACE BEING COATED WITH A POLYMERIC LAYER, AND METHOD OF MAKING SAME

(30) Priorité: 15.07.2013 FR 1356962
(43) Date de publication de la demande: 25.05.2016
(73) Titulaire: DYLCO, 59980 Bertry (FR)
(72) Inventeur: AVIO, Bruno, F-59700 Marcq En Baroeul (FR)
(74) Mandataire: Cabinet Beau de Loménie
(86) Numéro de dépôt international: PCT/FR2014/051768
(87) Numéro de publication internationale: WO 2015/007978

(56) Documents cités:
- EP-A1- 0 978 583
- EP-A1- 1 433 885
- EP-A1- 2 308 707
- US-A- 3 442 099
- US-A- 4 388 364
- US-A- 4 624 116

## Description

### Arrière-plan de l'invention

La présente invention concerne le domaine technique des matériaux composites comprenant un panneau textile tricoté à mailles jetées, de préférence comportant des fils de trame insérés en trame, et revêtu selon au moins l'une de ses faces d'une couche dans au moins un matériau polymère.

Les panneaux textiles tricotés à mailles jetées sont ainsi utilisés en tant que renfort de la couche dans au moins un matériau polymère. Ces matériaux composites peuvent être utilisés en tant que bâche de protection, par exemple pour les piscines, en tant que support publicitaire, en tant que cache-bagage, en tant qu'élément de toiture, notamment pour les terrasses, ou encore en tant que bande auto-adhésive. Dans ce dernier cas, le panneau textile comprend un film apte à entrer en contact avec la couche adhésive sans adhérer à cette dernière.

On connaît une bande auto-adhésive comprenant un panneau textile tricoté à mailles jetées ayant des fils de trame insérés à intervalle régulier. Ce panneau tricoté a pour inconvénient qu'il présente des première et seconde faces opposées qui ne sont pas régulières. Le manque de planéité de ces faces impose d'utiliser une quantité de matériau polymère relativement importante afin de les régulariser et obtenir un matériau composite homogène. En outre, la forme des colonnes de mailles du panneau tricoté est visible dans la couche adhésive, ce qui donne un aspect inesthétique au matériau composite.

Cet aspect peut être un frein considérable pour utiliser ce type de panneau tricoté s'agissant de matériau composite ayant une fonction ornementale, tel que cela est le cas pour les bâches de protection pour piscines, les cache-bagages, les supports publicitaires ou encore les éléments de toitures. En effet, les colonnes de mailles créent un effet de barrure en surface du matériau composite.

EP 0.978.583 A1 concerne un article comportant des boucles se projetant de sa surface apte à faire office d'organes femelles d'attache dans un dispositif d'attache du type à boucles et à crochets. Tel que cela est visible sur les figures 9 à 11 notamment, les colonnes de mailles sont formées à l'aide de deux barres maillantes travaillant en même temps et sur chaque rangée de mailles et non alternativement de sorte que le premier fil et le second fil forment des mailles sur chacune des rangées de mailles et non une rangée de mailles sur deux. Les colonnes de mailles présentent des boucles à intervalle régulier et donc des projections volumineuses. La surface du matériau comprenant ces colonnes de mailles ne sera donc pas régulière et plane et emportera une quantité irrégulière et importante d'une couche dans un matériau polymère qui serait appliquée à ladite surface.

On connaît également EP 1 433 885 A1, EP 2 308 707 A1 et US 3 442 099 A ayant pour objet des articles tricotés.

La présente invention a ainsi pour objet un panneau textile tricoté à mailles jetées ayant des première et seconde faces dont la planéité et la régularité sont améliorées, limitant l'effet de barrure des colonnes de mailles dans la couche dans au moins un matériau polymère tout en satisfaisant les critères de résistances mécaniques dans les sens chaîne et trame afin d'assurer sa fonction première de renfort.

### Résumé de l'invention

La présente invention a pour objet, selon un premier aspect, un matériau composite comprenant un panneau textile tricoté à mailles jetées ayant des colonnes de mailles correspondant au sens chaîne et des rangées de mailles correspondant au sens trame et des première et seconde faces opposées, ladite première face étant revêtue d'une couche dans au moins un matériau polymère. Avantageusement, chacune desdites colonnes de mailles comprend des premières mailles formées une rangée de mailles sur deux avec un premier fil, et des secondes mailles formées une rangée de mailles sur deux avec un second fil, les premières et les secondes mailles étant alternées une rangée de mailles sur deux et étant en opposition.

Avantageusement, dans le sens trame, le premier fil et le second fil forment chacun des mailles une rangée de mailles sur deux de manière alternée.

Ledit panneau textile comprend des fils de trame insérés dans le sens trame toutes les n sur p rangées de mailles, n et p étant des entiers, avec n inférieur ou égal à p.

Ledit panneau textile comprend des premières mailles et des secondes mailles qui sont des mailles chainettes, et qui s'étendent sur une colonne de mailles, ou

ledit panneau textile comprend des premières mailles qui sont des mailles chainettes, et des secondes mailles qui sont des mailles tricots s'étendant sur au moins deux colonnes de mailles adjacentes.

Avantageusement, l'emploi de deux fils pour former des première et seconde mailles alternées sur une colonne de mailles, une rangée de mailles sur deux, permet de diviser par deux le titre du fil unique maillant utilisé dans les panneaux textiles à mailles jetées de l'état de la technique et ainsi améliorer la planéité et la régularité du panneau textile. En outre, l'épaisseur dudit panneau tricoté est également diminuée. Avantageusement, la résistance mécanique du panneau tricoté selon l'invention est sensiblement du même ordre que celle des panneaux de l'état de la technique puisque l'on retrouve un titre global de fils maillant dans chaque colonne de mailles pour le panneau selon l'invention égal au titre du seul fil maillant dans le panneau de l'état de la technique.

De plus, la caractéristique selon laquelle les premières mailles et les secondes mailles sont alternées et en opposition permet d'équilibrer les pieds de mailles et donc d'améliorer la planéité et la régularité géométrique des colonnes de mailles.

En outre, le premier fil forme des mailles sur une rangée de mailles sur deux et donc sur laquelle le second fil ne forme pas de mailles ce qui améliore la planéité et la régularité du panneau tricoté.

Le panneau textile à mailles jetées selon l'invention est ainsi amélioré pour recevoir une couche dans au moins un matériau polymère au moins selon sa première face, le composite résultant présente un état de surface plus régulier et a une meilleur planéité, ce qui permet également de diminuer la quantité de ladite couche, et donc représente un gain substantiel sur le composite fini.

Les fils de trame peuvent être des fils multifilamentaires et/ou monofilamentaires, de préférence multifilamentaires. La composition des fils de trame est fonction de l'application du matériau composite.

De préférence, les fils de trame sont insérés toutes les rangées de mailles à une rangée de mailles sur quatre, notamment toutes les rangées de mailles à une rangée de mailles sur deux.

Les fils de trame permettent selon l'armure de tricotage d'assembler les colonnes de mailles entre-elles, d'améliorer la résistance du panneau textile tricoté et maîtriser la taille des ouvertures ménagées dans le panneau en fonction du nombre de fils trame insérés par cm dans le sens chaîne.

De préférence, le nombre de fils trame insérés par cm dans le sens chaîne est compris entre 1 et 25 par cm, de préférence entre 1 et 18 par cm.

De préférence, le nombre de mailles dans le sens trame du panneau textile à mailles jetées est de 6 à 46 colonnes de mailles par pouce, encore de préférence de 6 à 40 colonnes de mailles par pouce.

Par définition, un fil de trame ne forme pas de maille mais est simplement inséré dans le sens trame en sorte d'être sensiblement perpendiculaire au sens chaîne.

On désigne dans le présent texte par barre maillante une barre à passettes. Le métier à tricoter utilisé dans le cadre de l'invention travaille donc avec au moins deux barres à passettes travaillant alternativement. Ainsi, lorsqu'une barre à passettes supportant le premier fil travaille, l'autre barre à passettes supportant le second fil ne travaille pas, on obtient donc des premières mailles et des secondes mailles alternées telles que définies dans l'invention.

Les premières mailles et les secondes mailles peuvent être ouvertes ou fermées.

De préférence, au sens de la présente invention, on comprend par couche dans au moins un matériau polymère toute couche continue ou discontinue. On comprend par couche discontinue, une couche comprenant ledit matériau polymère disposé de façon discontinue selon des motifs qui peuvent être disposés de manière régulière ou non sur ladite première face, par exemple selon des points, des colonnes ou tout autre motif géométrique.

On comprend par couche continue, une couche d'épaisseur uniforme ou non appliquée sur toute la première face du panneau textile.

Ladite couche selon l'invention peut être appliquée sur la première face et/ou ladite seconde face du panneau textile à l'aide de toute technique connue de l'homme du métier, et notamment par enduction à la râcle, par enduction par points, pulvérisation, laminage de ladite couche ou encore imprégnation plein bain.

Ledit au moins un matériau polymère de la couche appliquée sur la première face du panneau textile peut être le même ou différent dudit au moins un matériau polymère de la couche appliquée sur la seconde face du panneau textile.

De préférence, lorsque la première face et la seconde face du panneau textile sont revêtues chacune d'une même couche comprenant au moins un matériau polymère, le panneau textile est noyé dans ladite couche.

Le premier fil et le second fil peuvent être des fils multifilamentaires et/ou monofilamentaires, de préférence multifilamentaires.

Les compositions du premier fil et du second fil sont déterminées en fonction de l'application du matériau composite.

De même, la détermination dudit au moins un matériau polymère dans ladite couche est fonction de l'application du matériau composite.

Le panneau tricoté à mailles jetées selon l'invention peut être tricoté sur un métier tricot chaîne avec insertion de trame, un métier tricot Rachel avec insertion de trame ou encore un métier tricot crochet avec insertion de trame.

Le panneau textile selon l'invention est sensiblement plan, notamment tricoté à plat.

Ladite une couche dans au moins un matériau polymère peut comprendre divers additifs tels que des pigments, des charges, par exemple du dioxyde de titane.

Dans une variante, ledit panneau textile à mailles jetées comprend des premières mailles et des secondes mailles qui sont des mailles chainettes et qui s'étendent sur une colonne de mailles.

Dans ce cas, il est nécessaire de prévoir des fils de trame insérés dans les mailles des premières et secondes mailles afin d'assembler les colonnes de mailles entre-elles. Cette disposition est préférée pour fabriquer des panneaux tricotés ayant des jours, notamment dont au moins l'une des dimensions est supérieure ou égale à 1 mm.

Avantageusement, cette disposition permet de fabriquer des panneaux textiles sécable manuellement dans au moins une direction, c'est à dire dans le sens chaîne et/ou dans le sens trame.

En outre, le fait qu'il n'y ait pas de mailles tricots dans ledit panneau améliore encore la planéité. En effet, les fils de trame assurant la liaison entre les colonnes de mailles ont une direction sensiblement rectiligne, car ils passent dans les mailles des rangées de mailles. Au contraire, lorsque les fils des mailles tricots s'étendent sur au moins deux colonnes de mailles adjacentes pour assurer la liaison entre les colonnes de mailles, ils n'ont pas une trajectoire rectiligne car ils sont maillés.

Lesdites mailles chainettes peuvent être ouvertes ou fermées.

Lorsque les premières mailles sont des mailles chainettes et les secondes mailles sont des mailles tricots s'étendant sur au moins deux colonnes de mailles adjacentes :
- les secondes mailles s'étendant sur au moins deux colonnes de mailles, les fils de trame ne sont pas nécessaires pour assembler les colonnes de mailles entre-elles. Les fils de trame peuvent tout de même être insérés si l'on souhaite améliorer la résistance mécanique du panneau tricoté.

On observe également de manière avantageuse que les fils de trame apportent davantage d'élasticité au panneau textile tricoté lorsque des mailles tricots sont présentes. En effet, lors de la disposition de la couche dans au moins un matériau polymère sur la première face du panneau textile, le comportement au retrait lors du traitement thermique de l'ensemble formé de ladite couche et dudit panneau est homogène. En effet, le retrait du panneau textile suit le retrait de la couche dans au moins un matériau polymère ce qui améliore la cohésion et facilite l'assemblage du matériau composite selon l'invention.

Les mailles chainettes peuvent être ouvertes ou fermées.

Lorsque les premières mailles et les secondes mailles sont des mailles tricots s'étendant sur au moins deux colonnes de mailles adjacentes : l'effet technique précédent concernant le comportement au retrait du matériau composite se retrouve également dans cette variante.

Dans ce cas, les premières et secondes mailles s'étendant sur au moins deux colonnes de mailles, les fils de trame ne sont pas nécessaires pour assembler les colonnes de mailles entre-elles. Les fils de trame peuvent tout de même être insérés si l'on souhaite améliorer la résistance mécanique du panneau tricoté.

Dans une variante, le nombre de mailles dans le sens chaîne du panneau textile à mailles jetées est de 1 maille/cm à 25 mailles/cm, de préférence de 1 maille/cm à 18 mailles/cm.

Dans une variante, le premier fil, le second fil et éventuellement le fil de trame sont des fils multifilamentaires et/ou monofilamentaires, de préférence choisis indépendamment parmi : le polyéthylène téréphtalate (polyester) ; le polyamide 6-6 ; le polyamide 4-6 ; le polyamide 6 ; le polyéthylène ; le polyacrylique ; le polypropylène.

Dans une variante, le premier fil, le second fil, et éventuellement le fil de trame, ont un titre supérieur ou égal à 7 dtex, et inférieur ou égal 3000 dtex, encore de préférence supérieur ou égal 10 dtex.

De préférence, le titre des premier, second et troisième fils est supérieur ou égal à 22 dtex et inférieur ou égal à 1000 dtex.

Dans une variante, la couche comprend au moins un matériau polymère choisi dans la liste comprenant : le polyuréthane ; le polyéthylène téréphtalate (polyester) ; le polyamide 6-6 ; le polyamide 6 ; le polyamide 4-6 ; le polychlorure de vinyle ; un polymère fluoré, tels que le polytétrafluoroéthylène (PTFE), le polyfluorure de vinylidène (PVDF) ; l'éthylène-acétate de vinyle (EVA).

La présente invention a pour objet, selon un deuxième aspect, un procédé de fabrication d'un matériau composite selon l'une quelconque des variantes de réalisation précédentes, comprenant les étapes suivantes :
a) une étape de tricotage d'un panneau textile à mailles jetées ayant des première et seconde faces opposées, et des colonnes de mailles et des rangées de mailles, sur un métier à tricoter comprenant deux barres maillantes supportant respectivement un premier fil et un second fil pour tricoter chaque colonne de mailles, les deux barres maillantes travaillant alternativement et en sens contraire en sorte que chacune desdites colonnes de mailles comprenne des premières mailles formées une rangée de mailles sur deux avec un premier fil, et des secondes mailles formées une rangée de mailles sur deux avec un second fil, les premières mailles et les secondes mailles étant et ledit panneau textile comprend des fils de trame insérés dans le sens trame toutes les n sur p rangées de mailles, n et p étant des entiers, avec n inférieur ou égal à p, ledit panneau textile comprenant des premières mailles et des secondes mailles qui sont des mailles chaînettes, et qui s'étendent sur une colonne de mailles, ou ledit panneau textile comprenant des premières mailles qui sont des mailles chaînettes, et des secondes mailles qui sont des mailles tricots s'étendant sur au moins deux colonnes de mailles adjacentes, Il
b) Une étape de revêtement de l'une desdites faces dudit panneau textile par une couche comprenant au moins un matériau polymère, résultant en ce que ledit panneau textile tricoté est sensiblement plan.

Avantageusement, dans le sens trame, le premier fil et le second fil forment chacun des mailles une rangée de mailles sur deux de manière alternée.

Le procédé comprend une étape d'insertion en trame, toute les n sur p rangées de mailles, n et p étant des entiers, avec n inférieur ou égal à p, de fils de trame.

De préférence, les premières mailles et les secondes mailles sont des mailles chainettes ouvertes ou fermées en opposition.

Ledit panneau textile comprend des premières mailles et des secondes mailles qui sont des mailles chainettes, et qui s'étendent sur une colonne de mailles, ou ledit panneau textile comprend des premières mailles qui sont des mailles chainettes, et des secondes mailles qui sont des mailles tricots s'étendant sur au moins deux colonnes de mailles adjacentes.

Le panneau textile est sensiblement plan.

La présente invention a pour objet, selon un troisième aspect, une bande auto-adhésive sécable manuellement dans au moins une direction comprenant un matériau composite selon l'une quelconque des variantes de réalisation précédentes, en particulier selon le premier aspect et/ou le second aspect selon l'invention, comprenant un panneau textile à mailles jetées dont les premières mailles et les secondes mailles s'étendent sur une colonne de mailles et comprenant des fils de trame insérés dans le sens trame à intervalle régulier toutes les n sur p rangées de mailles, n et p étant des entiers avec n inférieur ou égal à p, ladite couche comprend au moins un matériau polymère auto-adhésif, et la seconde face dudit panneau textile tricoté, éventuellement revêtue de ladite couche, est recouverte d'un film plastique.

La bande d'entoilage comporte des directions longitudinale et transversale, ladite bande étant sécable dans au moins l'une de ces directions, de préférence dans la direction transversale.

De préférence, les première et seconde faces dudit panneau textile sont revêtues de ladite couche comprenant au moins un matériau polymère auto-adhésif, notamment en sorte que ledit panneau soit noyé dans ladite couche.

Dans une autre variante, lorsque la seconde face est également revêtue d'une couche dans au moins un matériau polymère, ledit matériau polymère peut être le même ou différent dudit au moins un matériau polymère de la couche revêtant la première face du panneau textile.

Par film plastique, on comprend au sens de la présente invention tout film synthétique apte à venir en contact avec ladite couche dans un matériau polymère auto-adhésif sans adhérer à cette dernière. Ledit film plastique peut ainsi être en polyéthylène téréphtalate, en polychlorure de vinyle, en polypropylène ou encore en polyéthylène, ou encore en silicone, par exemple ledit film en silicone fait partie d'un papier siliconé.

Ledit matériau polymère auto-adhésif peut être une colle polyacrylique et de manière générale dans tout matériau connu par l'homme du métier apte à faire office de polymère auto-adhésif, par exemple en polyuréthane.

Ledit matériau polymère auto-adhésif peut être un adhésif permanent ou repositionnable.

Dans une sous-variante, le panneau textile est revêtu selon une première face d'une couche comprenant au moins un matériau polymère auto-adhésif permanent et selon une seconde face d'une couche comprenant au moins un matériau polymère auto-adhésif repositionnable.

De préférence, la première face et/ou la seconde face est(sont) revêtue(s) d'un film plastique, notamment d'un papier siliconé.

La présente invention a pour objet, selon un quatrième aspect, une bande d'entoilage comprenant un matériau composite selon l'une quelconque des variantes de réalisation précédentes, ladite couche comprenant au moins un matériau polymère thermofusible.

Une bande d'entoilage est généralement utilisée dans la confection d'article d'habillement pour donner de la tenue à une zone particulière de l'article, tel le col, assembler des panneaux textiles ou dissimuler des zones de coutures.

Ledit matériau polymère thermofusible peut être n'importe quel matériau polymère connu de l'homme du métier et apte à fondre sous l'effet de la chaleur. Par exemple ledit matériau polymère thermofusible peut être un polymère de polyamide 6 ou encore 6-6.

La présente invention a pour objet, selon un cinquième aspect, une bande d'entoilage comprenant un matériau composite selon l'une quelconque des variantes de réalisation précédentes, ladite couche comprenant au moins un matériau polymère auto-adhésif.

Ledit matériau auto-adhésif peut être une colle, telle une colle polyacrylique.

La présente invention a pour objet, selon un sixième aspect, une bâche de protection, un support publicitaire, un cache bagage ou élément de toiture, comprenant un matériau composite selon l'une quelconque des variantes de réalisation précédentes, dont ladite couche comprend au moins un matériau polymère résistant à l'abrasion, le panneau textile étant noyé dans ladite couche en sorte que ses première et seconde faces soient revêtues de ladite couche. La seconde face dudit panneau textile est avantageusement imperméable à l'eau.

Ladite couche dans au moins un matériau polymère peut ainsi être pigmentée dans la masse par ajout d'un ou plusieurs pigments ou colorants au polymère préalablement à son application audit panneau textile tricoté.

Ladite couche dans au moins un matériau polymère peut également être imprimée, en particulier s'agissant de supports publicitaires, par exemple par impression jet d'encre.

La couche dans au moins un matériau polymère comprend éventuellement du polychlorure de vinyle, et peut être appliquée à la racle sur ledit panneau textile. Selon son application, le panneau textile revêtu de ladite couche peut être encore revêtu selon sa première et/ou sa seconde face d'un film plastique.

### Description détaillée des dessins

- La figure **1A** est une représentation schématique d'un premier exemple d'armure de tricotage d'un panneau textile de l'état de la technique ;
- La figure **1B** est une représentation schématique d'un second exemple d'armure de tricotage d'un panneau textile de l'état de la technique ;
- La figure **2A** représente de façon schématique le diagramme de travail des deux barres maillantes pour une colonne de mailles d'un premier exemple de panneau textile selon l'invention ;
- La figure **28** représente de façon schématique l'armure de tricotage du premier exemple de panneau textile décrit à la figure **2A** ;
- La figure **3A** représente de façon schématique le diagramme de travail des deux barres maillantes pour une colonne de mailles d'un second exemple de panneau textile selon l'invention ;
- La figure **3B** représente de façon schématique l'armure de tricotage du second exemple de panneau textile décrit à la figure **2A** ;
- La figure **4A** représente de façon schématique le diagramme de travail des deux barres maillantes pour une colonne de mailles d'un troisième exemple de panneau textile selon l'invention ;
- La figure **4B** représente de façon schématique l'armure de tricotage du troisième exemple de panneau textile décrit à la figure **4A** ;
- La figure **5A** représente de façon schématique le diagramme de travail des deux barres maillantes pour une colonne de mailles d'un quatrième exemple de panneau textile selon l'invention ;
- La figure **5B** représente de façon schématique l'armure de tricotage du quatrième exemple de panneau textile décrit à la figure **5A** ;
- La figure **6A** représente de façon schématique le diagramme de travail des deux barres maillantes pour une colonne de mailles d'un cinquième exemple de panneau textile selon l'invention ;
- La figure **6B** représente de façon schématique l'armure de tricotage du cinquième exemple de panneau textile décrit à la figure **6A** ;
- La figure **7A** représente de façon schématique le diagramme de travail des deux barres maillantes pour une colonne de mailles d'un sixième exemple de panneau textile selon l'invention ;
- La figure **7B** représente de façon schématique l'armure de tricotage du sixième exemple de panneau textile décrit à la figure **7A****.**

### Description détaillée des exemples de réalisation

Les figures **1A** et **1B** représentent des armures de tricotage **1,2** de panneaux textiles à mailles jetées de l'état de la technique. Dans ces deux armures **1,2,** chaque colonne de mailles **3,4** est obtenue par le tricotage d'un seul fil **5,6.** Une seule barre maillante est donc nécessaire par colonne de mailles. Des fils de trame **7,8** sont insérés à travers les mailles pour chaque rangée de mailles en sorte de solidariser entre-elles les colonnes de mailles **3** d'une part et les colonnes de mailles **4** d'autre part. Les armures de tricotage **1** et **2** représentent trois colonnes de mailles **3** et **4,** et respectivement quatre rangées de mailles. Les nombres de colonnes de mailles et de rangées de mailles ont été déterminés de façon arbitraire à des fins de représentation. Les aiguilles sont représentées par des points.

La figure **1A** représente des mailles chainettes fermées tandis que la figure **1B** représente des mailles chainettes ouvertes. A la figure **1A****,** le fil de maille **5** tourne autour de l'aiguille dans la configuration maille ouverte de la gauche vers la droite, puis de la droite vers la gauche à la rangée de mailles suivante. A la figure **18,** le fil de maille **6** tourne autour de l'aiguille toujours dans le même sens. On observe ainsi un déséquilibre entre les pieds des mailles de deux rangées de mailles adjacentes. Les références **9** et **10** désignent le mouvement des barres supportant les fils de maille **5** et **6.**

A titre d'exemple non limitatif, un panneau textile à mailles jetées de l'état de la technique obtenu par la mise en oeuvre de l'armure de tricotage représentée à la figure **1A** ou à la figure **1B** avec un fil de maille de **50** dtex, un nombre de mailles dans le sens chaîne d'environ **2,9** mailles/cm, et un fil de trame de **167** dtex inséré dans toutes les rangées de mailles, présente une épaisseur de **168** µm pour un poids/m² de **17** g/m².

Le premier exemple de panneau tricoté à mailles jetées selon l'invention dont l'armure de tricotage **11** est représentée à la figure **28** comprend des colonnes de mailles dont chacune comprend des premières mailles formées une rangée sur deux avec un premier fil **12** et des secondes mailles formées une rangée de mailles sur deux avec un second fil **13,** les premières mailles et les secondes mailles étant alternées une rangée de mailles sur deux et étant en opposition. Le premier fil **12** et le second fil **13** forment, chacun, des mailles sur une rangée de mailles sur deux de manière alternée. Ainsi, le premier fil **12** ne formera pas de mailles toute les une sur deux rangées de mailles, de même pour le second fil **18.** Cette disposition contribue à la planéité du panneau textile. Les mailles formées par les fils de maille **12** et **13** sont représentées de façon séparées à la figure **2B****,** mais sont agencées dans le premier exemple de panneau tricoté selon la colonne de mailles **14.** Le fil de maille **12** forme des mailles chainettes ouvertes tandis que le fil de mailles **13** forme des mailles chainettes fermées. La figure **2A** représente sur la première colonne **15** le mouvement de la barre maillante supportant le fil de maille **12** pour la formation d'une colonne de mailles déterminée telle la colonne de mailles **14.** La colonne **16** à la figure **2A** représente le mouvement de la barre maillante supportant le fil de maille **13** pour la formation de ladite colonne de mailles déterminée telle la colonne de mailles **14.** Chaque colonne de maille du premier exemple de panneau tricoté à mailles jetées comprend ainsi deux fils de mailles contrairement aux panneaux de l'état de la technique illustrés de par les armures de tricotage **1** et **2** aux figures **1A** et **1B** dans lesquelles chaque colonne de mailles n'est formée qu'à l'aide d'une seule barre maillante supportant un fil.

Les **figures 3A** à **7A** représentent différentes variantes des diagrammes de mouvement des barres maillantes, pour chacun de ces diagrammes, deux barres maillantes supportant chacune un fil de maille forment chacune des colonnes de mailles des panneaux textiles selon l'invention.

A la figure **3B****,** l'armure de tricotage **17** comprend des fils de maille **18** et **19** formant des mailles chainettes ouvertes en opposition.

A la figure **4B****,** l'amure de tricotage **20** comprend des fils de mailles **21** et **22** formant des mailles chainettes fermées en opposition. A la figure **5B****,** l'armure de tricotage **23** comprend deux fils de mailles **24** et **25** formant des mailles chainettes ouvertes en opposition.

Les armures de tricotage **11,17,20** et **23** comprennent des premières et secondes mailles ne s'étendant que sur une colonne de mailles à la fois de sorte que des fils de trame **26** sont nécessaires pour assembler les colonnes de mailles des panneaux textiles en résultant et améliorer la résistance mécanique desdits panneaux.

Les armures de tricotage **27** et **28** représentées aux figures **6B** et **7B** comprennent des secondes mailles formées avec un second fil de maille respectivement **29** et **30** s'étendant sur deux colonnes de mailles adjacentes et des premières mailles formées avec un premier fil de maille respectivement **31** et **32** ne s'étendant que sur une seule colonne de mailles. Le premier fil de maille **31** forme des mailles chainettes ouvertes en opposition avec les mailles tricots formées par le second fil de maille **29.** Le second fil de maille **30** forme des mailles tricots en opposition avec les mailles chainettes ouvertes formées par le premier fil de maille **32.** Lorsque les armures de tricotage **27** et **28** ne comprennent pas de fils de trame, la liaison entre les colonnes de mailles est assurée par les seconds fils de maille **29** et **30** s'étendant entre deux colonnes de mailles adjacentes. Les inventeurs ont néanmoins observé de manière surprenante que la disposition de fils de trame **33** et **34** sur les armures de tricotage représentées respectivement aux figures **6B** et **7B** en pointillés permet d'améliorer le comportement au retrait du panneau textile en résultant lors du traitement thermique l'associant à une couche dans au moins un matériau polymère. Selon le comportement désiré du matériau composite, des fils de trame peuvent donc être insérés dans le sens trame.

Dans les exemples représentés aux figures **3B** à **7B**, les premiers fils 18, 21, 24, 31 et 32 d'une part et les seconds fils 13, 19, 22, 25, 29 et 30 forment chacun des mailles sur une rangée de mailles sur deux de manière alternée puisque les deux barres maillent de manière alternée.

Dans un exemple précis, cité à titre non limitatif, un panneau textile à mailles jetées obtenu par la mise en oeuvre de l'une quelconque des armures de tricotage **11,17,20** ou **23** à l'aide de premier et second fils multifilamentaires de **25** dtex chacun, un fil de trame multifilamentaires de **167** dtex, présente une épaisseur de l'ordre de **115** µm pour un poids/m² de **11** g/m². Le panneau textile selon l'invention présente ainsi une épaisseur réduite de **30%** par rapport à l'épaisseur de **168** µm d'un panneau de l'état de la technique.

La mise en oeuvre du panneau textile à mailles jetées ainsi obtenu selon l'invention dans une bande auto-adhésive sécable manuellement ne nécessite qu'environ **33** g/m² d'une couche dans un matériau polymère adhésif contre **45** g/m² pour un panneau textile à mailles jetées de l'état de la technique. La régularité des première et seconde faces du panneau textile selon l'invention permet, à résistance mécanique équivalente, d'améliorer l'état de surface du panneau textile et corrélativement de diminuer la quantité de la couche dans un au moins un matériau polymère, dans cet exemple précis en polymère auto-adhésif.

## Revendications

1. Matériau composite comprenant un panneau textile tricoté à mailles jetées ayant des colonnes de mailles (14) correspondant au sens chaîne et des rangées de mailles correspondant au sens trame et des première et seconde faces opposées, ladite première face étant revêtue d'une couche dans au moins un matériau polymère, chacune desdites colonnes de mailles (14) comprend des premières mailles formées une rangée de mailles sur deux avec un premier fil (12, 18, 21, 24, 31, 32), et des secondes mailles formées une rangée de mailles sur deux avec un second fil (13, 19, 22, 25, 29, 30), les premières et les secondes mailles étant alternées une rangée de mailles sur deux et étant en opposition, et ledit panneau textile comprend des fils de trame (26) insérés dans le sens trame toutes les n sur p rangées de mailles, n et p étant des entiers, avec n inférieur ou égal à p, ledit panneau textile comprenant des premières mailles et des secondes mailles qui sont des mailles chainettes, et qui s'étendent sur une colonne de mailles (14), ou ledit panneau textile comprenant des premières mailles qui sont des mailles chainettes, et des secondes mailles qui sont des mailles tricots s'étendant sur au moins deux colonnes de mailles adjacentes, et **caractérisé en ce que** ledit panneau textile tricoté est sensiblement plan.

2. Matériau composite selon la revendication 1, **caractérisé en ce que** le nombre de mailles dans le sens chaîne du panneau textile est de 1 maille/cm à 25 mailles/cm.

3. Matériau composite selon l'une ou l'autre des revendications 1 et 2, **caractérisé en ce que** le nombre de mailles dans le sens trame du panneau textile à mailles jetées est de 6 à 46 colonnes de mailles par pouce.

4. Matériau composite selon l'une quelconque des revendications 1 à 3, **caractérisé en ce que** le premier fil, le second fil, et le fil de trame, sont des fils multifilamentaires et/ou monofilamentaires.

5. Matériau composite selon la revendication 4, caractérisé en ce quele premier fil, le second fil, et le fil de trame, sont choisis indépendamment parmi : le polyéthylène téréphtalate, le polyamide 6-6, le polyamide 4-6, le polyamide 6, le polyéthylène, le polyacrylique, le polypropylène.

6. Matériau composite selon l'une quelconque des revendications 1 à 5, **caractérisé en ce que** le premier fil, le second fil, et éventuellement le fil de trame, ont un titre supérieur ou égal à 7 dtex et inférieur ou égal à 3000 dtex, de préférence supérieur ou égal 10 dtex.

7. Matériau composite selon l'une quelconque des revendications 1 à 6, **caractérisé en ce que** la couche comprend au moins un matériau polymère choisi dans la liste comprenant : le polyuréthane ; le polyamide 6-6 ; le polyamide 6 ; le polyamide 4-6 ; le polychlorure de vinyle ; un polymère fluoré, tels que le polytétrafluoroéthylène (PTFE), le polyfluorure de vinylidène (PVDF) ; l'éthylène-acétate de vinyle (EVA).

8. Procédé de fabrication d'un matériau composite selon l'une quelconque des revendications 1 à 7, comprenant les étapes suivantes :
a) une étape de tricotage d'un panneau textile à mailles jetées ayant des première et seconde faces opposées, et des colonnes de mailles et des rangées de mailles, sur un métier à tricoter comprenant deux barres maillantes supportant respectivement un premier fil (12, 18, 21, 24, 31, 32) et un second fil (13, 19, 22, 25, 29, 30) pour tricoter chaque colonne de mailles (14), les deux barres maillantes travaillant alternativement et en sens contraire en sorte que chacune desdites colonnes de mailles (14) comprenne des premières mailles formées une rangée de mailles sur deux avec ledit premier fil (12, 18, 21, 24, 31, 32), et des secondes mailles formées une rangée de mailles sur deux avec ledit second fil (13, 19, 22, 25, 29, 30), les premières mailles et les secondes mailles étant alternées une rangée de mailles sur deux et en opposition, et ledit panneau textile comprend des fils de trame (26) insérés dans le sens trame toutes les n sur p rangées de mailles, n et p étant des entiers, avec n inférieur ou égal à p,
b) Une étape de revêtement de l'une desdites faces dudit panneau textile par une couche comprenant au moins un matériau polymère, ledit panneau textile comprenant des premières mailles et des secondes mailles qui sont des mailles chainettes, et qui s'étendent sur une colonne de mailles (14), ou ledit panneau textile comprenant des premières mailles qui sont des mailles chainettes, et des secondes mailles qui sont des mailles tricots s'étendant sur au moins deux colonnes de mailles adjacentes, et **caractérisé en ce que** le panneau textile est sensiblement plan.

9. Bande auto-adhésive sécable manuellement dans au moins une direction **caractérisée en ce qu'**elle comprend un matériau composite selon la revendication 1, **en ce que** ladite couche comprend au moins un matériau polymère auto-adhésif, et **en ce que** la seconde face dudit panneau textile tricoté, éventuellement revêtue de ladite couche, est recouverte d'un film plastique.

10. Bande d'entoilage **caractérisée en ce qu'**elle comprend un matériau composite selon l'une quelconque des revendications 1 à 7, et **en ce que** ladite couche comprend au moins un matériau polymère thermofusible.

11. Bande d'entoilage **caractérisée en ce qu'**elle comprend un matériau composite selon l'une quelconque des revendications 1 à 7, et **en ce que** ladite couche comprend au moins un matériau polymère auto-adhésif.

12. Bâche de protection, support publicitaire, cache bagage, élément de toiture, **caractérisé en ce qu'**il comprend un matériau composite selon l'une quelconque des revendications 1 à 7, et **en ce que** ladite couche comprend au moins un matériau polymère résistant à l'abrasion, **en ce que** le panneau textile est noyé dans ladite couche en sorte que ses première et seconde faces soient revêtues de ladite couche, et **en ce que** la seconde face dudit panneau textile est imperméable à l'eau.

## Patentansprüche

1. Verbundmaterial, umfassend eine gestrickte Textilbahn mit Kettmaschen mit Maschenstäbchen (14), die der Kettrichtung entsprechen, und Maschenreihen, die der Schussrichtung entsprechen, und einer ersten und einer zweiten gegenüberliegenden Seite, wobei die erste Seite mit einer Schicht aus mindestens einem Polymermaterial beschichtet ist, wobei jedes der Maschenstäbchen (14) erste Maschen, die in jeder zweiten Maschenreihe mit einem ersten Faden (12, 18, 21, 24, 31, 32) gebildet sind, und zweite Maschen, die in jeder zweiten Maschenreihe mit einem zweiten Faden (13, 19, 22, 25, 29, 30) gebildet sind, umfasst, wobei sich die ersten und die zweiten Maschen jede zweite Maschenreihe abwechseln und gegenüberliegend sind, und die Textilbahn Schussfäden (26) umfasst, die in der Schussrichtung alle n von p Maschenreihen eingefügt sind, wobei n und p ganze Zahlen sind, wobei n kleiner als oder gleich p ist, wobei die Textilbahn erste Maschen und zweite Maschen umfasst, die Luftmaschen sind, und die sich über ein Maschenstäbchen (14) erstrecken, oder die Textilbahn erste Maschen, die Luftmaschen sind, und zweite Maschen, die Strickmaschen sind, die sich über mindestens zwei benachbarte Maschenstäbchen erstrecken, umfasst, und **dadurch gekennzeichnet, dass** die gestrickte Textilbahn im Wesentlichen eben ist.

2. Verbundmaterial nach Anspruch 1, **dadurch gekennzeichnet, dass** die Anzahl an Maschen in der Kettenrichtung der Textilbahn von 1 Masche/cm bis 25 Maschen/cm ist.

3. Verbundmaterial nach einem der Ansprüche 1 und 2, **dadurch gekennzeichnet, dass** die Anzahl an Maschen in der Schussrichtung der Textilbahn mit Kettmaschen von 6 bis 46 Maschenstäbchen pro Zoll ist.

4. Verbundmaterial nach einem der Ansprüche 1 bis 3, **dadurch gekennzeichnet, dass** der erste Faden, der zweite Faden und der Schussfaden multifilamentäre und/oder monofilamentäre Fäden sind.

5. Verbundmaterial nach Anspruch 4, **dadurch gekennzeichnet, dass** der erste Faden, der zweite Faden und der Schussfaden unabhängig ausgewählt sind aus: Polyethylenterephthalat, Polyamid 6-6, Polyamid 4-6, Polyamid 6, Polyethylen, Polyacryl, Polypropylen.

6. Verbundmaterial nach einem der Ansprüche 1 bis 5, **dadurch gekennzeichnet, dass** der erste Faden, der zweite Faden und optional der Schussfaden eine Feinheit größer als oder gleich 7 dtex und kleiner als oder gleich 3000 dtex, bevorzugt größer als oder gleich 10 dtex aufweisen.

7. Verbundmaterial nach einem der Ansprüche 1 bis 6, **dadurch gekennzeichnet, dass** die Schicht mindestens ein Polymermaterial umfasst, das ausgewählt ist aus der Liste, umfassend: Polyurethan, Polyamid 6-6, Polyamid 6, Polyamid 4-6, Polyvinylchlorid, ein fluoriertes Polymer wie Polytetrafluorethylen (PTFE), Polyvinylidenfluorid (PVDF), Ethylen-Vinylacetat (EVA).

8. Verfahren zur Herstellung eines Verbundmaterials nach einem der Ansprüche 1 bis 7, umfassend die folgenden Schritte:
a) einen Schritt des Strickens einer Textilbahn mit Kettmaschen mit einer ersten und einer zweiten gegenüberliegenden Seite und Maschenstäbchen und Maschenreihen auf einer Strickmaschine, die zwei Maschenstäbe umfasst, die jeweils einen ersten Faden (12, 18, 21, 24, 31, 32) und einen zweiten Faden (13, 19, 22, 25, 29, 30) stützen, um jedes Maschenstäbchen (14) zu stricken, wobei sich die zwei Maschenstäbe abwechselnd und in entgegengesetzter Richtung bewegen, sodass jedes der Maschenstäbchen (14) erste Maschen, die in jeder zweiten Maschenreihe mit dem ersten Faden (12, 18, 21, 24, 31, 32) gebildet sind, und zweite Maschen, die in jeder zweiten Maschenreihe mit dem zweiten Faden (13, 19, 22, 25, 29, 30) gebildet sind, umfasst, wobei sich die ersten Maschen und die zweiten Maschen jede zweite Maschenreihe abwechseln und gegenüberliegend sind, und die Textilbahn Schussfäden (26) umfasst, die in der Schussrichtung alle n von p Maschenreihen eingefügt sind, wobei n und p ganze Zahlen sind, wobei n kleiner als oder gleich p ist,
b) einen Schritt des Beschichtens von einer der Seiten der Textilbahn mit einer Schicht, die mindestens ein Polymermaterial umfasst,
wobei die Textilbahn erste Maschen und zweite Maschen umfasst, die Luftmaschen sind, und die sich über ein Maschenstäbchen (14) erstrecken, oder die Textilbahn erste Maschen, die Luftmaschen sind, und zweite Maschen, die Strickmaschen sind, die sich über mindestens zwei benachbarte Maschenstäbchen erstrecken, umfasst, und **dadurch gekennzeichnet, dass** die Textilbahn im Wesentlichen eben ist.

9. Selbstklebendes Band, das in mindestens einer Richtung manuell abtrennbar ist, **dadurch gekennzeichnet, dass** es ein Verbundmaterial nach Anspruch 1 umfasst, dass die Schicht mindestens ein selbstklebendes Polymermaterial umfasst und dass die zweite Seite der gestrickten Textilbahn, die optional mit der Schicht beschichtet ist, mit einer Kunststofffolie überzogen ist.

10. Einlageband, **dadurch gekennzeichnet, dass** es ein Verbundmaterial nach einem der Ansprüche 1 bis 7 umfasst und dass die Schicht mindestens ein wärmeschmelzbares Polymermaterial umfasst.

11. Einlageband, **dadurch gekennzeichnet, dass** es ein Verbundmaterial nach einem der Ansprüche 1 bis 7 umfasst und dass die Schicht mindestens ein selbstklebendes Polymermaterial umfasst.

12. Schutzplane, Werbeträger, Gepäckabdeckung, Dachelement, **dadurch gekennzeichnet, dass** er/sie/es ein Verbundmaterial nach einem der Ansprüche 1 bis 7 umfasst, und dass die Schicht mindestens ein abriebfestes Polymermaterial umfasst, dass die Textilbahn in die Schicht eingelassen ist, sodass ihre erste und zweite Seite mit der Schicht beschichtet sind, und dass die zweite Seite der Textilbahn wasserundurchlässig ist.

## Claims

1. A composite material comprising a warp-knitted textile panel having wales (14) corresponding to the warp direction and courses corresponding to the weft direction, and first and second opposite faces, said first face being covered with a layer of at least one polymer material, each one of said wales (14) comprises first stitches formed on every other course with a first yarn (12, 18, 21, 24, 31, 32), and second stitches formed on every other course with a second yarn (13, 19, 22, 25, 29, 30), the first and second stitches being alternated on every other course and being in opposition, and said textile panel comprises weft yarns (26) inserted in the weft direction on every n out of p courses, n and p being integers, with n being less than or equal to p, said textile panel comprising first and second stitches which are chain stitches, and that extend along a wale (14), or said textile panel comprising first stitches which are chain stitches, and second stitches which are tricot stitches extending along at least two adjacent wales, and **characterized in that** said knitted textile panel is substantially plane.

2. The composite material according to claim 1, **characterized in that** the number of stitches in the warp direction of the textile panel lies in the range 1 stitch/cm to 25 knit stitches/cm.

3. The composite material according to one or other of the claims 1 and 2, **characterized in that** the number of stitches in the weft direction of the warp-knitted textile panel lies in the range 6 wales/inch to 46 wales/inch.

4. A composite material according to any one of the claims 1 to 3, **characterized in that** the first yarn, the second yarn, and the weft yarn, are multifilament yarns and/or monofilament yarns.

5. The composite material according to claim 4, **characterized in that** the first yarn, the second yarn, and the weft yarn, are selected independently from among: polyethylene terephthalate, polyamide 6-6, polyamide 4-6, polyamide 6, polyethylene, polyacrylic, polypropylene.

6. The composite material according to any one of the claims 1 to 5, **characterized in that** the first yarn, the second yarn, and optionally the weft yarn, have a fineness that is greater than or equal to 7 dtex and less than or equal to 3000 dtex, preferably greater than or equal to 10 dtex.

7. The composite material according to any one of the claims 1 to 6, **characterized in that** the layer comprises at least one polymer material selected from the list including: polyurethane; polyamide 6-6; polyamide 6; polyamide 4-6; polyvinyl chloride; a fluorinated polymer, such as polytetrafluoroethylene (PTFE), polyvinylidene fluoride (PVDF); ethylene-vinyl acetate (EVA).

8. A method of manufacturing a composite material according to any one of the claims 1 to 7, **characterized in that** it comprises the following steps:
a) a step of knitting a warp-knitted textile panel having first and second opposite faces, and wales and courses, on a knitting machine having two guide bars, each respectively supporting a first yarn (12,18,21,24,31,32) and a second yarn (13,19,22,25,29,30) in order to knit each wale (14), the two guide bars working in alternation and in opposite directions so that each of said wales (14) comprises first stitches formed on every other course with said first yarn (12,18,21,24,31,32), and second stitches formed on every other course with said second yarn (13,19,22,25,29,30), the first and second stitches being alternated on every other course and in opposition, and said textile panel comprises weft yarns (26) inserted in the weft direction on every n out of p courses, n and p being integers, with n being less than or equal to p,
b) a step of coating one of said faces of said textile panel in a layer comprising at least one polymer material,
said textile panel comprising first and second stitches, which are chain stitches, and that extend along a wale (14), or said textile panel comprising first stitches which are chain stitches, and second stitches which are tricot stitches extending along at least two adjacent wales, and **characterized in that** said knitted textile panel is substantially plane.

9. A self-adhesive strip that is breakable manually in at least one direction, **characterized in that** it comprises a composite material according to claim 1, **in that** said layer comprises at least one self-adhesive polymer material, and **in that** the second face of said knitted textile panel, optionally covered with said layer, is covered with a plastic film.

10. A strip of interlining, **characterized in that** it comprises a composite material according to any one of the claims 1 to 7, and **in that** said layer comprises at least one thermofusible polymer material.

11. A strip of interlining, **characterized in that** it comprises a composite material according to any one of the claims 1 to 7, and **in that** said layer comprises at least one self-adhesive polymer material.

12. A protective cover, an advertising medium, a luggage cover, a roofing element, **characterized in that** it comprises a composite material according to any one of the claims 1 to 7, and **in that** said layer comprises at least one polymer material that is resistant to abrasion, **in that** the textile panel is embedded in said layer so that its first and second faces are covered with said layer, and **in that** the second face of the textile panel is water-proof.
